# EUROPÄISCHE PATENTSCHRIFT

(11) **EP 2 682 485 B1**
(45) Veröffentlichungstag und Bekanntmachung des Hinweises auf die Patenterteilung: **15.03.2017**
(21) Anmeldenummer: 13187253.3
(22) Anmeldetag: 16.11.2009
(51) Int. Cl.: C21D 8/10, C21D 9/08, C22C 38/02, C22C 38/04

(54) **Verfahren und Vorrichtung zur Herstellung von Stahlrohren mit besonderen Eigenschaften**
Method and device for producing steel pipes with special properties
Procédé et dispositif de fabrication de tubes en acier ayant des propriétés particulières

(30) Priorität: 20.11.2008 AT 18142008
(43) Veröffentlichungstag der Anmeldung: 08.01.2014
(62) Teilanmeldung aus: 09763823.3
(73) Patentinhaber: Voestalpine Tubulars Gmbh & Co Kg, 8652 Kindberg-Aumühl (AT)
(72) Erfinder: Klarner, Jürgen, 8662 Mitterdorf (AT)
(74) Vertreter: Wildhack & Jellinek

(56) Entgegenhaltungen:
- WO-A1-98/38345
- JP-A- 54 037 011
- US-A- 3 507 712
- US-A1- 2007 181 234
- US-B2- 7 018 488

## Beschreibung

Die Erfindung betrifft eine Vorrichtung zur Herstellung von Rohren mit besonderem Eigenschaftsprofil mit einer Einrichtung zur Kühlmittelbeaufschlagung einer Rohroberfläche.

Bei einer Fertigung von Nahtlosrohren können die Eigenschaften des Werkstoffes der Rohrwand örtlich und losbezogen erhebliche Unterschiede aufweisen. Diese Eigenschaftsunterschiede beruhen zumeist auf einer ungleichen Gefügestruktur und auf einer ungünstigen Stahlzusammensetzung bzw. einem erhöhten Anteil an Begleit- und Verunreinigungselementen.

Für hochbeanspruchte Rohre soll aus obigen Gründen eine den Anforderungen entsprechende Gefügestruktur mit in engen Grenzen gegebener Gleichmäßigkeit über die Rohrlänge sowie koaxial in der Rohrwand und eine von schädlichen Elementen freie Werkstoffzusammensetzung gegeben sein.

Rohre mit einer Länge von 7 m und größer und einem Außendurchmesser von kleiner 200 mm bei einer Wandstärke von unter 25 mm lassen sich nur mit hohem Aufwand einer Wärmebehandlung unterwerfen, die ein gleichmäßig feines Gefüge mit gewünschter Struktur über das gesamte Rohrvolumen erbringt und ein Verbiegen senkrecht zur Längsrichtung minimiert.

Es sind Verfahren bekannt, bei welchen ein Rohr um dessen Achse gedreht und an der Außen- und/oder Innenoberfläche gekühlt wird. Derartige Wärmebehandlungsverfahren setzen jedoch eine etwa gleich hohe Temperatur des Werkstoffes über die Rohrlänge voraus, um einen homogenen Gefügeaufbau in der Wandung zu erreichen.

Die WO 98/38345 offenbart ein Verfahren und eine Vorrichtung zur Herstellung von verschweißten Rohrleitungen, bei welchem bzw. bei welcher gewalztes Blech mit Gehalten an C,Mn,Ni,Nb, Ti und N einer beidseitigen Wärmebehandlung unterworfen, eingerollt und in Längsrichtung durch mehrlagiges Schweißen das Rohr gebildet wird.

Aus der US 3507712 ist ein Verfahren und eine Einrichtung zum Härten bzw. Kühlen von Stahlrohren mit großem Durchmesser bekannt. Die in Axrichtung des Rohres geneigten Düsen vermitteln exzentrische, im Uhrzeigersinn und gegen den Uhrzeigersinn gerichtete Kühlstrahlen.

Die JP 54037011 A offenbart eine schaltbare Durchlaufhärteanlage für Rohre mit einem äußeren Kühlmittelzuführungsteil und von diesem nach innen gerichtet, in Durchlaufrichtung des Rohres geneigte konzentrische Düsen bzw. Kühlmittelzuführungen, welche durch Abschattung unterbrochen werden können.

Zur Verstärkung von Automobiltüren wurde bereits ein Stahlrohr mit einer hohen Zugfestigkeit und hervorragenden 3-Punkt-Biegeeigenschaften gemäß US 7018488 B2 vorgeschlagen. Dabei wird aus einem Si-Mn-Al-Stahl (0.01 - 2.0 Gew.-% Si, 2.5 - 3.5 Gew.-% Mn) ein Rohr hergestellt und bei einer Temperatur von unter 800°C einer Abschreckbehandlung unterworfen. Als Ergebnis weist das Stahlrohr eine Festigkeit von ca. 1000 MPa auf und hat hervorragende 3-Punkt-Biegeeigenschaften.

Eine besondere Ausbildungsform eines Sprüh-Kühlungssystems von Kühlringen offenbart die US 2007/181234 A1, wobei die Kühlringe unabhängig voneinander positioniert werden können. Ein flacher kreisförmiger Sprühmittelstrom jedes Kühlringes wird aus einem koaxialen Ringspalt in Durchgangsrichtung des Kühlgutes schräg-axial auf dieses gerichtet, wobei jeweils der nächst vordere Kühlring einen Strahlschutz für den vom Kühlgut reflektierten Flachstrahl aufweist.

Die Aufgabe der Erfindung, eine Vorrichtung zur Herstellung von Rohren aus Stahl mit erhöhter Festigkeit und verbesserter Zähigkeit des Werkstoffes durch Schnellabkühlung nach dem Verformen, bestehend aus einer Einrichtung zur Kühlmittelbeaufschlagung einer Rohroberfläche, zu erstellen, wird mit den erfindungsgemäßen Kennzeichen nach Anspruch 1 gelöst, wobei in Walzrichtung nach dem letzten Verformungsgerüst eine schaltbare DurchgangsKühlstrecke mit einer Vielzahl von konzentrisch um das Walzgut angeordneten, in Längsrichtung unterschiedlich positionierbaren Verteilerringen für das Kühlmedium jeweils mit mindestens 3, jeweils im Wesentlichen zur Axe gerichteten Düsen ausgeformt ist, wobei jeder Verteilerring oder jede Gruppe derselben durchsatzgeregelt mit dem Kühlmedium anspeisbar ist.

Mit Vorteil ist es bei einer erfindungsgemäßen Einrichtung möglich, Rohre mit einer unterschiedlich großen Längserstreckung und mit unterschiedlichen Durchmessern und Wandstärken einer gezielten Wärmebehandlung aus der Walzhitze zu unterwerfen, wobei derart eine gewünschte Gefügestruktur, welche über die Rohrlänge gleichmäßig dargestellt ist, erhalten werden kann.

Als besonders günstig betreffend die Gleichmäßigkeit des Vergütungsgefüges sowohl umfänglich als auch in Längsrichtung der Rohrwandung hat sich ergeben, wenn die Düsen jeweils einen sich in Sprührichtung erweiternden, pyramidenförmigen Kühlmittelstrom erstellen.

Der Kühlmittelstrom kann dabei jeweils als Sprühstrom von Kühlmittel, zumeist Wasser, und/oder als Sprühnebelstrom aus Kühlmittel und Luft und/oder als Gasstrom ausgebildet sein.

Vorteilhafte Ergebnisse betreffend eine gleichmäßig hohe Rohrgüte konnten auch erreicht werden, wenn der Kühlmittelstrom eine rechteckige Querschnittsform aufweist und die längere Axe des Rechteckes schräg zur Rohrachse gerichtet ist.

Erfindungswesentlich sind eine Schaltbarkeit und eine Durchsatzregelbarkeit der Kühlmittelströme in der Durchgangskühlstrecke.

Wenn eine Zufuhr von Kühlmedium zur Durchgangskühlstrecke in Abhängigkeit von der Position der Rohrenden in dieser schaltbar ist, kann in günstiger Weise ein Eindringen von Kühlmedium in das Rohrhohl vermieden werden, wodurch eine im Querschnitt im Wesentlichen einseitige Innenkühlung vermieden und eine Verbiegung sowie ungleiche Gefügestrukturausbildung hintangehalten werden.

Mit Vorteil werden erfindungsgemäß Regelungen für die Rohrkühlung mit Positions- und Temperatursensoren zur Steuerung der Kühlmittelströme verwendet.

Im Folgenden wird die Erfindung anhand von lediglich einen Ausführungsweg darstellenden Beispielen näher erläutert.

Beispiel 1: aus Rohrvormaterial der gleichen Mutterschmelze mit einer chemischen Zusammensetzung in Gew.-% gemäß Tab. 1

| Bezeichnung | C | Si | Mn | P | S | Cr | Ni | Cu | Al | Mo | Fe |
|---|---|---|---|---|---|---|---|---|---|---|---|
| RVM Ø | 0.1819 | 0.2910 | 1.4231 | 0.0146 | 0.0065 | 0.0415 | 0.0275 | 0.0211 | 0.0274 | 0.0126 | Rest |

wurden letztlich mittels Streckreduzierens Rohre mit folgenden Dimensionen hergestellt:

| | |
|---|---|
| Rohrlänge (Walzader) (L) | 19.300,00 mm |
| Rohrdurchmesser (∅) | 146,00 mm |
| Rohrwandstärke | 9,70 mm |

Nach dem letzten Stich bzw. nach einer Letztverformung im Auslaufgerüst der Streckreduzieranlage wurde das Rohr nach einer Zeit von 12 sec mit einer Temperatur von 880°C in eine Durchgangskühlstrecke eingebracht.

Unter Zugrundelegung des festgestellten Umwandlungsverhaltens des Stahles erfolgte im Rahmen von Untersuchungen an einzelnen Losen bei der Rohrherstellung eine gezielte Beaufschlagung lediglich der Rohraußenoberfläche, wobei an dieser durch Einstellung des Kühlmittelstromes eine Abkühlgeschwindigkeit von ca. 6°C/sec gemessen wurde, auf folgende Endtemperaturen:

| | |
|---|---|
| Temperatur | Bezeichnung der Probe |
| T1 = 850°C | P1 |
| T2 = 480°C | P2 |
| T3 = 380°C | P3 |
| T4 = 300°C | P4 |

Nach Erreichen dieser vorgesehenen Abkühlungs-Endtemperaturen erfolgte eine Abschaltung der Kühlmittelzufuhr und derart eine weitere Abkühlung des Rohres mit geringer Intensität im Wesentlichen an ruhender Luft auf Raumtemperatur.

Aus den unterschiedlich wärmebehandelten Rohren wurden jeweils Proben mit den Bezeichnungen P1 bis P4 entnommen und Werkstoffuntersuchungen zugeführt.

Die Ermittlung der Gefügestruktur ergab, dass allenfalls jeweils ein vorteilhaft gleichgerichtetes Gefüge, im Wesentlichen ohne Textur, jedoch mit einer von der Kühl-Endtemperatur abhängigen Korngröße und Gefügeverteilung vorlag.

Fig. 1 zeigt ein Gefüge von Probe P1, wobei eine Korngröße von 20 bis 30 µm bei hohem Ferritanteil vorlag. Der weitere Gefügebestandteil war im Wesentlichen Perlit.

In Fig. 2 kann eine wesentlich geringere durchschnittliche Korngröße der Probe P2 von ca. 5 bis 8 µm festgestellt werden, was mit einer niedrigen Kühlendtemperatur von T2 = 480°C in Zusammenhang steht. Weiters ist der Perlitanteil im Ferrit feiner ausgebildet und geringfügig erhöht.

Aus Fig. 3 ist ersichtlich, dass der Werkstoff der Probe P3 ein feines Korn durch eine hohe Keimzahl bei einer Umwandlung und Rekristallisation des Gefüges bei einer Kühlendtemperatur von T3 = 380°C und festigkeitssteigernd weitgehend homogen verteilte Ferritbereiche aufweist. Perlit und Gefüge der oberen Zwischenstufe bzw. oberen Bainit waren die weiteren Bestandteile des Vergütungsgefüges.

Das Gefüge der Rohrwand P4, welches bei einer Schnellkühlung nach der Verformung auf eine Kühlendtemperatur T4 = 300°C gebildet wurde, zeigt Fig. 4. Äußerst feinkörnig und durch engbegrenzte globulitische Ferritphasen mit feinlamellaren Perlit und Zwischenstufenanteilen im unteren Bainitbereich vermitteln hohe Festigkeitswerte bei verbesserter Dehnung des Werkstoffes.

Bei einer Abkühlung der Rohrwand mit einer Geschwindigkeit von größer als 1°C/sec unmittelbar nach der Warmumformung des Eisenbasiswerkstoffes kann eine derart geformte Austenitstruktur, wie gefunden wurde, gegenüber dem Gleichgewicht weitgehend unterkühlt werden, wobei in der Folge in Abhängigkeit vom Ausmaß der Unterkühlung und des Keimzustandes eine Gefügeumwandlung erfolgt. Mit Vorteil kann mittels des erfindungsgemäßen Verfahrens über die gesamte Länge eines Rohres und in überraschender Weise, auch über den Querschnitt eine gewünschte, gleichmäßige Gefügestruktur eingestellt werden, welche Gefügestruktur auch die Werkstoffeigenschaften bestimmt. Mit anderen Worten: Werden von einem Rohr grundlegende Werkstoffeigenschaften gefordert, ist eine Legierungswahl angezeigt. Ein vorgesehenes, vorteilhaftes und günstiges Eigenschaftsprofil des Werkstoffes kann durch ein erfindungsgemäßes Verfahren in der erfindungsgemäßen Vorrichtung erreicht werden.

Fig. 5 zeigt in einem Balkendiagramm die Messwerte Dehngrenze (Rp) (0.2) [MPa], Zugfestigkeit (Rm) [MPa], Einschnürung (Ac) [%] und Zähigkeit (KV450) [J] der Proben P1 bis P4, also in Abhängigkeit von den durch die unterschiedlichen Abkühlparameter bei der Vergütungstechnologie erreichten, mechanischen Materialeigenschaften.

Bei gleicher Stahlzusammensetzung kann nach einem Streckreduzieren die Dehngrenze des Werkstoffes der Rohrwand mittels eines erfindungsgemäßen Verfahrens von 424 [MPa] auf 819 [MPa] erhöht und gleichzeitig der Abfall der Dehnwerte von 26 [%] auf 10 [%] minimiert werden, wobei die Materialzähigkeit von 170 [J] auf 160 [J] abnahm.

Bei hohen Abkühlungsendtemperaturen, wie dies beispielsweise für das Probematerial P1 gilt, ist ein hohes Ausmaß an Rekristallisation und Grobkornbildung gegeben, was zwar hohe Zähigkeit und Einschnürung dem Werkstoff vermittelt, jedoch vergleichsweise geringe Festigkeitswerte bedingt.

Eine Abkühlung auf niedrigere Umwandlungstemperaturen erhöht die Festigkeitswerte der Rohrwand und verringert naturgemäß dabei auch geringfügig die Einschnürung und Zähigkeit des Materials, wie dies anhand der Proben P2, P3 und P4 gezeigt ist.

Mit der erfindungsgemäßen Vorrichtung sind auch gezielt Gefügestrukturen im Werkstoff einstellbar, woraus das Eigenschaftsprofil der Rohrwand resultiert. Beispielsweise konnte bei Proberohr P4 durch tiefe Umwandlungstemperatur ein hohes Maß an Umwandlung in eine untere Bainitstruktur des Gefüges erreicht werden, wodurch eine Steigerung der Zähigkeit des Werkstoffes erreichbar war.

Fig. 6 zeigt die gemessenen Härtewerte über die Rohrlänge von Versuchsrohren P1 und P4. Mit einer Erhöhung der Härte [HRB] und Festigkeitswerte des Werkstoffes durch Intensivierung der Kühlmittelbeaufschlagung verringert sich auch, wie gefunden wurde, eine Streuung S der Materialhärte über die Rohrlänge.

In Fig. 7 ist der Härteverlauf des Materials in den Quadranten über die Rohrwanddicke des Versuchsrohres P2 dargestellt.

Die Messergebnisse der vier Quadranten Q1 bis Q4 sind Mittelwerte aus jeweils vier beabstandeten Messungen je Quadrant im Außen-, Mittel- und Innenbereich der Rohrwand.

Wie aus dem Vergleich der jeweiligen Härtewerte über den Querschnitt der Rohrwand in den Quadranten ersichtlich ist, liegen lediglich geringste Unterschiede in der Materialfestigkeit vor, wodurch die erreichbare Erzeugnisgüte durch Verwendung des erfindungsgemäßen Verfahrens und einer dergleichen Vorrichtung dargestellt ist.

## Patentansprüche

1. Vorrichtung zur Herstellung von nahtlosen Ölfeldrohren aus Stahl mit einer Länge von größer 7 m, insbesondere bis 200 m, einem Außendurchmesser von größer 20 mm, jedoch kleiner 200 mm, und einer Wandstärke von größer 2.0 mm, jedoch kleiner 25.0 mm, mit erhöhter Festigkeit und verbesserter Zähigkeit des Werkstoffes sowie mit gleichmäßiger Gefügestruktur über die gesamte Länge und über den Querschnitt des Rohres mit einer Konzentration der jeweiligen Legierungs- und Begleit- bzw. Verunreinigungselemente in Gew.-% von
| | | | |
|---|---|---|---|
| Kohlenstoff (C) | 0.03 | bis | 0.5 |
| Silicium (Si) | 0.15 | bis | 0.65 |
| Mangan (Mn) | 0.5 | bis | 2.0 |
| Phosphor (P) | | max | 0.03 |
| Schwefel (S) | | max | 0.03 |
| Chrom (Cr) | | max | 1.5 |
| Nickel /Ni) | | max | 1.0 |
| Kupfer (Cu) | | max | 0.3 |
| Aluminium (Al) | 0.01 | bis | 0.09 |
| Titan (Ti) | | max | 0.05 |
| Molybdän (Mo) | | max | 0.8 |
| Vanadium (V) | 0.02 | bis | 0.2 |
| Zinn (Sn) | | max | 0.08 |
| Stickstoff (N) | | max | 0.04 |
| Niob (Nb) | | max | 0.08 |
| Calcium (Ca) | | max | 0.005 |
| Eisen (Fe) | | | Rest |
gebildet mit einem Streckreduzier-Walzwerk und einer unmittelbar nach dem letzten Verformungsgerüst desselben angeordneten schaltbaren Schnellabkühlung in Form einer Durchgangskühlstrecke umfassend eine Vielzahl von konzentrisch um das Walzgut angeordneten, in Längsrichtung unterschiedlich positionierbaren Verteilerringen für das Kühlmedium, jeweils mit mindestens drei zur Axe gerichteten Düsen, wobei jeder Verteilerring oder jede Gruppe derselben durchsatzgeregelt mit Kühlmedium anspeisbar ist.

2. Vorrichtung nach Anspruch 1, bei welcher zur Schaltung und Steuerung der Kühlmittelströme in der Durchgangskühlstrecke Positions- und Temperatursensoren für ein Rohr angeordnet sind.

3. Vorrichtung nach Anspruch 1 oder 2, bei welcher die Düsen der Verteilerringe einen sich in Sprührichtung erweiternden pyramidenförmigen Kühlmittelstrom erstellen.

4. Vorrichtung nach einem der Ansprüche 1 bis 3, bei welcher die Düsen der Verteilerringe einen sich in Sprührichtung erweiternden rechteckigen Kühlmittelstrom erstellen, wobei die längere Axe des Rechteckes schräg zur Rohraxe gerichtet ist.

5. Vorrichtung nach einem der Ansprüche 1 bis 4, bei welcher die Kühlmittelströme in der Durchgangskühlstrecke in Abhängigkeit von der Postition der Rohrenden in dieser schaltbar sind

## Claims

1. Device for the production of seamless oilfield pipes of steel having a length of more than 7 m, in particular up to 200 m, an outer diameter greater than 20 mm but less than 200 mm, and a wall thickness greater than 2.0 mm but less than 25.0 mm, with increased strength and improved toughness of the material as well as with a uniform microstructure over the entire length and over the cross-section of the pipe with a concentration of the respective alloying and accompanying elements in wt.-% of
| | |
|---|---|
| Carbon (C) | 0.03 to 0.5 |
| Silicon (Si) | 0.15 to 0.65 |
| Manganese (Mn) | 0.5 to 2.0 |
| Phosphorus (P) | max. 0.03 |
| Sulfur (S) | max. 0.03 |
| Chromium (Cr) | max. 1.5 |
| Nickel (Ni) | max. 1.0 |
| Copper (Cu) | max. 0.3 |
| Aluminum (Al) | 0.01 to 0.09 |
| Titanium (Ti) | max. 0.05 |
| Molybdenum (Mo) | max. 0.8 |
| Vanadium (V) | 0.02 to 0.2 |
| Tin (Sn) | max. 0.08 |
| Nitrogen (N) | max. 0.04 |
| Niobium (Nb) | max. 0.08 |
| Calcium (Ca) | max. 0.005 |
| Iron (Fe) | remainder |
formed with a stretch-reducing rolling mill and a switchable rapid cooling facility, which is arranged directly after the final forming stage of the mill, and is in the form of a through-flow cooling zone comprising a plurality of distributor rings for the cooling medium arranged concentrically around the rolled material, with distribution rings that may be positioned differently in the longitudinal direction for the cooling medium, wherein each distribution ring has at least three nozzles directed towards the axis, and wherein each distribution ring, or each group of rings, may be supplied with cooling medium under through-flow control.

2. Device according to claim 1, wherein position and temperature sensors for a pipe are arranged for switching and controlling the coolant flows in the through-flow cooling zone.

3. Device according to claim 1 or 2, wherein the nozzles of the distributor rings form a pyramid-shaped cooling medium flow which widens in the spraying direction.

4. Device according to claim 1 to 3, wherein the nozzles of the distributor rings produce a rectangular cooling medium flow which widens in the direction of spraying, wherein the longer axis of the rectangle is directed obliquely to the pipe axis.

5. Device according to claim 1 to 4, wherein the cooling medium flowing in the through-flow cooling zone may be switched in the zone as a function of the position of the pipe ends.

## Revendications

1. Dispositif pour fabriquer des tubes sans soudure pour champ pétrolier en acier, ayant une longueur supérieure à 7 m, allant en particulier jusqu'à 200 m, un diamètre extérieur supérieur à 20 mm mais inférieur à 200 mm, et une épaisseur de paroi supérieure à 2,0 mm mais inférieure à 25,0 mm, ayant une résistance mécanique élevée et une ténacité améliorée du matériau, ainsi qu'une structure uniforme de la texture sur toute la longueur et sur la section transversale du tube, avec une concentration des différents éléments d'alliage et des oligoéléments ou impuretés, en % en poids, de :
| | |
|---|---|
| Carbone (C) | 0,03 à 0,5 |
| Silicium (Si) | 0,15 à 0,65 |
| Manganèse (Mn) | 0,5 à 2,0 |
| Phosphore (P) | max. 0,03 |
| Soufre (S) | max. 0,03 |
| Chrome (Cr) | max. 1,5 |
| Nickel (Ni) | max. 1,0 |
| Cuivre (Cu) | max. 0,3 |
| Aluminium (Al) | 0,01 à 0,09 |
| Titane (Ti) | max. 0,05 |
| Molybdène (Mo) | max. 0,8 |
| Vanadium (V) | 0,02 à 0,2 |
| Etain (Sn) | max. 0,08 |
| Azote (N) | max. 0,04 |
| Niobium (Nb) | max. 0,08 |
| Calcium (Ca) | max. 0,005 |
| Fer (Fe) | le reste |
formés avec un laminoir étireur-réducteur et un refroidissement rapide, commutable, disposé immédiatement après la dernière cage de déformation de ce dernier, sous forme d'une section de refroidissement de passage comprenant un grand nombre d'anneaux de répartition, disposés concentriquement autour du produit laminé, pouvant être positionnés de différentes manières dans la direction longitudinale, destinés au fluide de refroidissement, chacun avec trois buses dirigées vers l'axe, chaque anneau de répartition ou chaque groupe de ces derniers pouvant être alimenté en fluide de refroidissement avec une régulation en fonction du débit.

2. Dispositif selon la revendication 1, dans lequel des capteurs de position et de température destinés à un tube sont disposés pour la commutation et le pilotage des flux d'agent de refroidissement dans la section de refroidissement de passage.

3. Dispositif selon la revendication 1 ou 2, dans lequel les buses des anneaux de répartition créent un flux d'agent de refroidissement en forme de pyramide, s'élargissant dans la direction de la pulvérisation.

4. Dispositif selon l'une des revendications 1 à 3, dans lequel les buses des anneaux de répartition créent un flux d'agent de refroidissement rectangulaire, s'élargissant dans la direction de la pulvérisation, le grand axe du rectangle étant dirigé obliquement par rapport à l'axe du tube.

5. Dispositif selon l'une des revendications 1 à 4, dans lequel les flux d'agent de refroidissement dans la section de refroidissement de passage sont commutables en fonction de la position des extrémités du tube dans cette dernière.
